# EUROPÄISCHE PATENTANMELDUNG

(11) **EP 0 277 690 A2**
(43) Veröffentlichungstag der Anmeldung: **10.08.1988**
(21) Anmeldenummer: 88200144.9
(22) Anmeldetag: 28.01.1988
(51) Int. Cl.: B21D 22/20, B21D 5/00

(54) **Verfahren zum Herstellen von Gegenständen aus Wolfram durch mechanisches Biegen von Wolframblech**

(30) Priorität: 03.02.1987 DE 3703154
(71) Anmelder: Philips Patentverwaltung GmbH, 22335 Hamburg (DE); Philips Electronics N.V., 5621 BA Eindhoven (NL)
(72) Erfinder: Van Esdonk, Johannes, NL-5632 TT Eindhoven (NL); Rademakers, Antonius Johannes Josephus, NL-5624 HS Eindhoven (NL); Jeglinski, Werner Alfred, D-2087 Bönningstedt (DE)
(74) Vertreter: Koch, Ingo (DE)

(57) **Zusammenfassung**

Die Erfindung bezieht sich auf ein Verfahren zum Herstellen von Gegenständen aus Wolfram, bei dem auf eine erhöhte Temperatur gebrachtes Wolframblech in die gewünschte Form gebogen wird. Um zu vermeiden, daß Wolframblech an der Luft oxidiert, wird es nach der Erfindung vor dem Biegen mit einer an dem Wolfram haftenden Schicht aus einem bei der angewandten Temperatur duktilen Metall versehen.

## Beschreibung

Die Erfindung bezieht sich auf ein Verfahren zum Herstellen von Gegenständen aus Wolfram, bei dem auf eine erhöhte Temperatur gebrachtes Wolframblech in die gewünschte Form gebogen wird.

Derartige Gegenstände in Form von Profilen, Behältern und dergleichen werden u.a. bei Lampen und Elektronenröhren und als Aufdampfquellen verwendet. Das Biegen von Wolframblech muß bei erhöhter Temperatur erfolgen, weil Wolfram bei Raumtemperatur zu spröde ist. Bei Temperaturen über 500°C wird Wolfram an der Luft aber schnell oxidiert. Das Biegen über 500°C muß daher unter einem Schutzgas oder im Vakuum erfolgen. Das Biegen bei einer Temperatur zwischen 450 und 500°C muß in mehreren Schritten mit zwischenzeitlicher Erwärmung erfolgen, wenn Wolframblech in einem Winkel von 90° abgewinkelt werden soll. Es ist besonders schwer, dabei gute Resultate zu erzielen, weil auch bei diesen Temperaturen noch eine starke Oxidation auftritt.

Die Erfindung hat nun die Aufgabe, ein Verfahren zu schaffen, durch das das Biegen von Wolframblech bei Temperaturen um 500°C (gegebenenfalls höher) ohne Oxidation in möglichst wenig Verfahrensschritten möglich wird.

Diese Aufgabe wird erfindungsgemäß mit einem Verfahren gelöst, das das Kennzeichen aufweist, daß Wolframblech vor dem Biegen mit einer an dem Wolfram haftenden Schicht bedeckt wird, die aus einem Metall besteht, das bei den angewandten Temperaturen duktil ist.

An sich ist das Ziehen und Walzen von Wolfram, das mit einer Umhüllung aus einem duktilen Metall versehen ist, aus dem Dokument DE-C-194 682 aus dem Jahre 1906 bekannt. Durch die Umhüllung wird das Wolfram gegen die Atmosphäre geschützt, außerdem soll die Festigkeit erhöht und eine größere Gleichmäßigkeit und Sicherheit beim Ziehen erreicht werden. In dem Dokument wird nicht erwähnt, wie die Umhüllung aus einem duktilen Metall angebracht wird. Man könnte annehmen, daß dabei an ein Kupferrohr gedacht wird, in das Wolfram eingebracht wird. Auf jeden Fall stammt dieses Beispiel aus einer Zeit, zu der man noch nicht über das sogenannte Hammerverfahren zum Herstellen von duktilem Wolfram verfügte.

Aus dem obengenannten Dokument läßt sich auch nicht ableiten, daß es vorteilhaft ist, Wolframblech, das bereits die gewünschte Dickenabmessung aufweist, zur mechanischen Verformung durch Biegen mit einer Haftschicht aus Metall wie Kupfer und Nickel zu bedecken. Unter einer Haftschicht aus Kupfer oder Nickel ist eine Bedeckung zu verstehen, die auf elektrochemische Weise, z.B. stromlos oder galvanisch, oder durch Aufdampfen, Kathodenzerstäuben u.dgl. auf der Wolframoberfläche angebracht wird. Für das erfindungsgemäße Verfahren ist es wesentlich, daß die Haftung nicht erst während der mechanischen Bearbeitung (kaltes oder warmes Preßschweißen) erhalten wird. Bereits vor der mechanischen Verformung sollen alle Unebenheiten, Poren und kleinen Hohlräume in der Wolframoberfläche mit duktilem Metall gefüllt sein. Erst dann ist es beispielsweise möglich, Wolframblech ohne Rißbildung im Blech in nur einem Verfahrensschritt in einem Winkel von 90° abzuwinkeln. Die Schicht aus duktilem Metall kann nach der Verformung in einem Ätzverfahren (elektrolytisch oder chemisch) entfernt werden. Geeignete Metalle zum Gebrauch bei dem erfindungsgemäßen Verfahren sind z.B. Kupfer und Nickel. Eine gut haftende Bedeckung läßt sich dadurch erhalten, daß die Metallschicht elektrochemisch, insbesondere galvanisch, bedeckt wird. Geeignete Bäder zum Anbringen derartiger Schichten sind aus der Literatur bekannt und bilden keinen Teil der Erfindung. Eine geeignete Schichtdicke ist meistens 5 bis 8 µm. Die Verformung kann zwischen 200 und 500°C erfolgen, wobei die höheren Temperaturen (450 bis 500°C) bevorzugt werden.

Anhand der Zeichnung, die schaubildlich eine Vorform und einen Gegenstand zeigt, der sich mit Hilfe der neuen Technik herstellen läßt, und des folgenden Ausführungsbeispiels wird das erfindungsgemäße Verfahren detailliert beschrieben.

### Ausführungsbeispiel:

Aus Wolframblech mit einer Dicke von 0,15 mm wurde eine flache Vorform gestanzt (siehe Fig. 1). Die Vorform wurde mit einer Kupferschicht mit einer Dicke zwischen 5 und 8 µm galvanisch bedeckt. Danach wurde die Vorform auf eine Temperatur zwischen 450 und 500°C erhitzt und in nur einem Verfahrensschritt durch Biegen mechanisch verformt, wie dies in Fig. 2 schaubildlich dargestellt ist. Nach der Verformung kann die Kupferschicht mit einem üblichen Ätzmittel entfernt werden. Die Oberfläche des Wolframteils nach Fig. 2 zeigte keine Haarrisse. Bei Versuchen, in nur einem Verfahrensschritt die flache Vorform ohne Kupferbedeckung zu verformen, traten Risse in dem Material auf.

## Patentansprüche

1. Verfahren zum Herstellen von Gegenständen aus Wolfram, bei dem auf eine erhöhte Temperatur gebrachtes Wolframblech in die gewünschte Form gebogen wird,
dadurch gekennzeichnet, daß Wolframblech vor dem Biegen mit einer an dem Wolfram haftenden Schicht bedeckt wird, die aus einem Metall besteht, das bei den angewandten Temperaturen duktil ist.

2. Verfahren nach Anspruch 1,
dadurch gekennzeichnet, daß Wolframblech mit einer Schicht eines Metalles bedeckt wird, das aus der durch Kupfer und Nickel gebildeten Gruppe besteht.

3. Verfahren nach Anspruch 1,
dadurch gekennzeichnet, daß die Metallschicht elektrochemisch angebracht wird.

4. Verfahren nach Anspruch 1,
dadurch gekennzeichnet, daß die Metallschicht mit einer Dicke zwischen 5 und 8 µm angebracht wird.

5. Verfahren nach Anspruch 1,
dadurch gekennzeichnet, daß mit der Metallschicht versehenes Wolframblech auf eine Temperatur zwischen 200 und 500°C erhitzt und bei dieser Temperatur mechanisch verformt wird.

6. Verfahren nach Anspruch 1,
dadurch gekennzeichnet, daß die Metallschicht nach der mechanischen Verformung durch Ätzen entfernt wird.
